# FASCICULE DE BREVET EUROPEEN

(11) **EP 2 268 783 B1**
(45) Date de publication et mention de la délivrance du brevet: **05.08.2020**
(21) Numéro de dépôt: 09746009.1
(22) Date de dépôt: 28.04.2009
(51) Int. Cl.: C11D 3/34, C11D 7/34

(54) **UTILISATION D'ACIDE ALCANE-SULFONIQUE POUR LE DETARTRAGE DANS L'INDUSTRIE AGRO-ALIMENTAIRE**
VERWENDUNG VON ALKAN-SCHWEFELSÄURE ZUR ENTKALKUNG IN DER AGRAR- UND ERNÄHRUNGSINDUSTRIE
USE OF ALKANE SULFONIC ACID FOR DESCALING IN THE AGRI-FOOD INDUSTRY

(30) Priorité: 29.04.2008 FR 0852879
(43) Date de publication de la demande: 05.01.2011
(73) Titulaire: ARKEMA FRANCE, 92700 Colombes (FR)
(72) Inventeur: JUHUE, Didier, F-69630 Chaponost (FR); MONGUILLON, Bernard, 92705 Colombes cédex (FR)
(74) Mandataire: Arkema Patent
(86) Numéro de dépôt international: PCT/FR2009/050786
(87) Numéro de publication internationale: WO 2009/138690

(56) Documents cités:
- EP-A- 0 656 417
- WO-A-02/10325
- WO-A-2007/096711
- WO-A2-2009/068810
- CA-A1- 2 499 592
- FR-A1- 2 774 371
- US-A- 3 449 164
- US-A- 4 923 523
- US-A1- 2005 151 117
- US-A1- 2006 035 808
- "Tartre", Wikipedia , Retrieved from the Internet: URL:http://fr.wikipedia.org/wiki/Tartre [retrieved on 2012-05-04]
- "Tartre (eau)", Wikipedia , Retrieved from the Internet: URL:http://fr.wikipedia.org/wiki/Tartre_(e au) [retrieved on 2012-05-04]

## Description

La présente invention concerne l'utilisation d'acide alcane-sulfonique pour le détartrage, et plus généralement pour le nettoyage des cuves, fûts et autres récipients utilisés pour le stockage, le transport, la manutention, la préparation, la conservation, des denrées alimentaires d'origines végétale et animale, en particulier de la viande et des primeurs, notamment des fruits et légumes.

Dans l'industrie agro-alimentaire, il existe deux domaines particuliers qui sont celui de la chaîne de distribution de la viande, depuis les abattoirs jusqu'au consommateur final, et celui de la chaîne de distribution des primeurs, notamment fruits et légumes, depuis la récolte jusqu'au consommateur final.

Ces deux domaines *a priori* éloignés concernent pourtant tous les deux des denrées alimentaires périssables, pouvant générer, par leur nature même ou lors de leur manutention, stockage, vieillissement et autres, diverses substances organiques et/ou minérales qui se déposent et souillent les divers conteneurs, fûts, cuves, chaînes de transport et autres récipients.

En effet, les chaînes de distribution de la viande et des primeurs, tels que fruits et légumes, du producteur vers le consommateur comprend aujourd'hui de très nombreuses étapes, dans lesquelles la viande et les primeurs subissent de nombreuses opérations de stockage, transport, tri, manutention, conditionnement, éventuellement séchage, et autres.

Dans chacune de ces étapes sont utilisés divers récipients, cuves, fûts, caisses, chaînes de transport, et autres qui sont en contact, plus ou moins prolongé, avec lesdits produits alimentaires, viande et primeurs, tels que fruits et légumes.

S'agissant d'un contact avec des aliments, la question de propreté des récipients et donc cruciale : les divers sucs, jus et autres impuretés solides ou liquides peuvent, s'ils ne sont pas efficacement nettoyés entraîner la formation et la propagation de bactéries, mais aussi la formation de tartre ou tout autre élément minéral solide qui rendrait lesdits aliments impropres à la consommation.

À l'heure actuelle, le nettoyage dans l'industrie de la viande et des primeurs est principalement assuré par l'acide phosphorique, notamment en raison de son fort pouvoir détartrant, et de sa relative corrosivité vis-à-vis des divers récipients, métalliques, ou en matières plastiques, utilisés dans cette industrie.

Il est toutefois observé que l'acide phosphorique ne permet pas, ou difficilement, l'élimination de tartre, en particulier oxalates d'alcalins ou d'alcalino-terreux, qui se forme et parvient à s'accumuler dans les divers récipients, fûts, cuves et autres. Il est notamment très difficile d'assurer un nettoyage complet, efficace, et répondant aux mesures d'hygiène requises, lorsque les salissures sont présentes et incrustées dans les recoins ou les parties particulièrement difficiles d'accès des divers ustensiles utilisés pour le stockage, le transport, la manutention et autres, de la viande et des primeurs.

En outre, pour des raisons environnementales, l'utilisation de l'acide phosphorique est aujourd'hui contestée, du fait des rejets de type phosphates qu'il engendre. Le document US 3 449 164 divulgue des formulations comprenant du bisulfate d'ammonium et un acide sulfonique pour le nettoyage des salissures d'oxalate de calcium, telles que les pierres de bière.

Ainsi, un premier objectif de la présente invention consiste à proposer une alternative efficace à l'utilisation de l'acide phosphorique pour le nettoyage des salissures, notamment des salissures de type tartre, plus particulièrement oxalates, rencontrées dans l'industrie de la viande et des primeurs, typiquement de la viande, des fruits et des légumes.

Un autre objectif de la présente invention consiste à proposer une alternative efficace à l'utilisation de l'acide phosphorique pour le nettoyage efficace des salissures incrustées et difficiles d'accès.

Un autre objectif consiste à proposer une alternative efficace à l'acide phosphorique tout en évitant des rejets et des effluents néfastes à l'environnement.

Un autre objectif encore consiste à proposer une alternative efficace à l'acide phosphorique et qui n'entraîne pas ou très peu de corrosion des divers récipients utilisés pour le transport, la manutention, la transformation et le stockage, entre autres, de la viande, des fruits et des légumes.

D'autres avantages encore apparaîtront au cours de la description de la présente invention qui suit.

Il a maintenant été découvert qu'il est possible d'effectuer un nettoyage complet et efficace des divers récipients utilisées dans l'industrie de la viande et des primeurs en utilisant une formulation à base d'acide alcane-sulfonique.

En effet, il a été découvert qu'une formulation à base d'acide alcane-sulfonique présente un pouvoir détartrant plus fort que l'acide phosphorique utilisé habituellement dans ce type d'industrie. En outre l'utilisation d'un acide alcane-sulfonique est moins nocif pour l'environnement, comparativement aux rejets de phosphates inhérents à l'utilisation d'acide phosphorique.

Ainsi, selon un premier objet, l'invention concerne l'utilisation d'une formulation comprenant au moins un acide alcane-sulfonique pour le nettoyage des oxalates alcalins ou alcalino-terreux présents dans les divers récipients, fûts, et autres conteneurs utilisés dans les circuits de conditionnement, stockages, étalages et distributions dans le domaine de la viande et des primeurs, en particulier volailles, fruits et légumes ; ladite formulation étant sous la forme de gel.

Ainsi, l'utilisation de l'invention propose une alternative efficace et conforme aux règles environnementales à l'utilisation d'acide phosphorique utilisé habituellement dans ces conditions. Plus spécifiquement, la présente invention utilise un produit de remplacement de l'acide phosphorique pour le nettoyage, en particulier pour l'élimination du tartre, notamment des oxalates, ledit produit de remplacement étant biodégradable, moins toxique pour l'environnement, plus efficace et pouvant être utilisé en quantités moins importantes, tout en assurant une efficacité comparable, voire supérieure.

Plus particulièrement, l'utilisation d'au moins un acide alcane-sulfonique selon l'invention permet l'élimination de tous les types de salissures rencontrées dans la chaîne de distribution de la viande et des primeurs, du producteur au consommateur, et notamment les salissures de type hydrates de carbone, graisses, protéines, amidon, minéraux inorganiques tels que carbonate de calcium, phosphate de calcium, et autres types de tartre comprenant les oxalates, sulfates, hydroxydes et/ou sulfures d'alcalins ou d'alcalino-terreux, combinés ou non à diverses matières organiques et/ou métaux, métalloïdes.

L'utilisation selon la présente invention est particulièrement efficace pour l'élimination du tartre, et notamment des oxalates alcalins ou alcalino-terreux, et autres résidus rencontrés dans le domaine du conditionnement, stockage, transport et distribution de la viande et des primeurs, en particulier légumes et fruits.

Parmi les oxalates alcalins ou alcalino-terreux, on peut citer, de manière préférentielle et non limitative les oxalates de sodium et de calcium, et tout particulièrement l'oxalate de calcium.

Par « primeurs », on entend notamment les fruits et légumes frais qui sont récoltés, stockés, transportés, manutentionnés, mis en vente sur les marchés, dans les hypermarchés, etc. en vue de leur consommation. Plus spécifiquement, les primeurs sont les fruits et légumes, et autres productions maraîchères, parmi lesquelles on peut citer les pommes, les poires, les abricots, les cerises, les pêches, les brugnons, les melons, les tomates, les haricots, les petits pois, les carottes, les pommes de terre, les salades, les épinards, les endives, les courges, les courgettes, les aubergines, les navets, le céleri, les poireaux, et autres, de préférence les salades.

Par « viande », au sens de la présente invention, on entend les produits carnés généralement issus des abattoirs et qui sont ensuite découpés, tranchés, hachés, stockés, transportés, manutentionnés, puis mis en vente sur les marchés, dans les hypermarchés, etc. en vue de leur consommation. Plus spécifiquement, les produits carnés proviennent des bovins, ovins, caprins, porcins, et des volailles, plus particulièrement dindes et poulets.

L'utilisation d'au moins un acide alcane-sulfonique est particulièrement avantageuse pour le nettoyage des divers conteneurs, fûts, récipients, chaînes transporteuses et autres en contact plus ou moins prolongé avec la viande et les légumes, notamment les salades, laitues, scaroles et autres.

Les primeurs subissent en effet de nombreuses opérations de manutention, depuis la récolte jusqu'au consommateur final, et sont entreposés, pendant des durées plus ou moins longues dans des récipients, des conteneurs, des fûts, et autres ustensiles qui peuvent être constitués de divers matériaux, parmi lesquels on peut citer l'inox, l'aluminium, le cuivre, le laiton, l'acier revêtu ou non par exemple par une résine époxy, le plastique, en particulier polypropylène, polyéthylène, poly(chlorure de vinyle), le verre, et autres.

Au contact plus ou moins prolongé la viande et les primeurs, les récipients, fûts, et autres ustensiles sont souillés par les divers types de salissures précitées, qu'il convient d'éliminer pour des raisons évidentes d'hygiène et sécurité alimentaire, comme indiqué plus haut.

Dans la présente invention, on entend par acide alcane-sulfonique préférentiellement les acides alcane-sulfoniques comportant une chaîne hydrocarboné saturée, linéaire ou ramifiée, comportant de 1 à 4 atomes de carbone.

Les acides alcane-sulfoniques utilisables dans le cadre de la présente invention sont particulièrement choisis parmi l'acide méthane-sulfonique, l'acide éthane-sulfonique, l'acide n-propane-sulfonique, l'acide *iso*-propane-sulfonique, l'acide n-butane-sulfonique, l'acide *iso*-butane-sulfonique, l'acide *sec*-butane-sulfonique, l'acide *tert*-butane-sulfonique, et les mélanges de deux ou plusieurs d'entre eux en toutes proportions.

Selon un mode de réalisation préféré, l'acide alcane-sulfonique utilisé dans le cadre de la présente invention est l'acide méthane-sulfonique ou l'acide éthane-sulfonique, de manière tout à fait préférée l'acide utilisé est l'acide méthane-sulfonique.

Ainsi, l'utilisation selon la présente invention met en œuvre au moins un acide alcane-sulfonique choisi parmi les acides alcane-sulfoniques à chaîne linéaire ou ramifiée comportant de 1 à 4 atomes de carbone, et de préférence au moins de l'acide méthane-sulfonique (AMS).

En règle générale, la formulation comprend de 0,1% à 100 % en poids d'acide alcane-sulfonique, plus généralement de 0,5 % à 90 % en poids, en particulier de 0,5 % à 50 % en poids d'acide alcane-sulfonique, et plus particulièrement de 0,5 % à 35 % en poids.

La formulation est une formulation sous forme de gel. Il a en effet été observé que les formulations sous forme de gel d'acide(s) alcane-sulfonique sont très efficaces pour le nettoyage industriel, non seulement en raison du gel lui-même qui permet une action plus longue du principe actif acide (le gel « adhère » plus longuement sur les surfaces, par rapport à une formulation aqueuse), mais aussi présente un pouvoir nettoyant amélioré, par rapport à d'autres formulations-gels, par exemple des formulations sous forme de gel d'acide phosphorique.

Le pouvoir nettoyant amélioré d'une formulation sous forme de gel d'au moins un acide alcane-sulfonique est particulièrement remarquable dans le cas du détartrage, en particulier pour l'élimination des oxalates, tels que ceux que l'on peut rencontrer dans les domaines de la viande et des primeurs, plus particulièrement pour l'élimination des salissures de type oxalates présents dans les divers récipients, fûts et autres conteneurs utilisés pour la transformation, le conditionnement, le stockage et la distribution de la viande et des primeurs, en particulier fruits et légumes, tout particulièrement dindes, les volailles et les salades.

Une formulation sous forme de gel peut comprendre :
- de 0,5 % à 90 % en poids, de préférence de 0,5 % à 50 % en poids et plus particulièrement de 0,5 % à 35 % en poids, d'au moins un acide alcane-sulfonique, de préférence l'acide méthane-sulfonique ;
- de 0,1 % à 20 % en poids, de préférence de 0,5 % à 10 % en poids et plus particulièrement de 1 % à 8 % en poids, d'au moins un agent gélifiant ;
- de 0,1 % à 20 % en poids, de préférence de 0,5 % à 10 % en poids, d'au moins un tensioactif ; et
- le complément à 100 % d'eau.

Les agents gélifiants et les tensio-actifs utilisables dans les formulations sous forme de gel de la présente invention peuvent être de tout type. L'homme du métier saura, sans difficulté particulière et en s'inspirant des exemples qui suivent, choisir et adapter la nature des agents gélifiants et des tensio-actifs appropriés. Certains tensioactifs peuvent jouer le rôle d'agents gélifiants, et, dans ce cas, l'ajout d'un agent gélifiant spécifique n'est pas nécessaire. De même, certains agents gélifiants peuvent jouer le rôle tensioactif, rendant l'ajout d'un tensioactif spécifique non nécessaire.

Des formulations sous forme de gel moussant sont également décrites. Les gels moussants sont en effet tout particulièrement intéressants en raison du fait qu'ils produisent une mousse collante, autrement dit une mousse adhérente, aux parois des divers ustensiles et appareils à nettoyer, tout en requérant une consommation moindre de matière active acide nettoyante, et présentent l'avantage d'une meilleure rinçabilité, c'est-à-dire une élimination plus simple et plus efficace, tout en nécessitant une moins grande quantité d'eau.

Une formulation sous forme de gel moussant peut comprendre :
- de 0,5 % à 90 % en poids, de préférence de 0,5 % à 50 % en poids et plus particulièrement de 0,5 % à 35 % en poids, d'au moins un acide alcane-sulfonique, de préférence d'acide méthane-sulfonique ;
- de 0,1 % à 20 % en poids, de préférence de 0,5 % à 10 % en poids et plus particulièrement de 1 % à 8 % en poids, d'au moins un agent moussant ;
- de 0 à 20 % en poids, de préférence de 0,5 % à 10 % en poids et plus particulièrement de 1 % à 8 % en poids, d'au moins un agent gélifiant ;
- de 0 à 10% en poids, de préférence de 0,1 à 5% en poids, d'un agent solubilisant ou hydrotrope.
- de 0 à 20 % en poids, de préférence de 0,5 % à 10 % en poids, d'au moins un tensioactif ; et
- le complément à 100 % d'eau.

Selon le domaine et le mode d'application, la formulation peut être préparée sous forme de concentré, et donc avec une faible viscosité appropriée, puis diluée avant emploi jusqu'à obtenir l'efficacité attendue, quant à la viscosité et au pouvoir moussant.

Dans la formulation de gel moussant, les agents gélifiants et tensio-actifs sont généralement du même type que les agents gélifiants et les tensioactifs utilisés pour les formulations sous forme de gel décrites précédemment, c'est-à-dire de tout type connu de l'homme du métier qui saura, sans difficulté particulière et en s'inspirant des exemples qui suivent, choisir et adapter la nature des agents gélifiants et des tensio-actifs appropriés. Comme indiqué précédemment, certains tensioactifs peuvent jouer le rôle d'agents gélifiants, et, dans ce cas, l'ajout d'un agent gélifiant spécifique n'est pas nécessaire. De même, certains agents gélifiants peuvent jouer le rôle tensioactif, rendant l'ajout d'un tensioactif spécifique non nécessaire.

Dans la formulation de gel moussant ci-dessus, l'agent moussant peut être choisi parmi les agents moussants couramment utilisés par l'homme du métier, et de préférence parmi les oxydes d'amines, comme par exemple :
- les oxydes de diméthylalkylamine, la chaîne alkyle étant une chaîne « grasse », contenant par exemple de 10 à 30 atomes de carbone, de préférence de 12 à 22 atomes de carbone, par exemple Empigen® OB de la société Huntsman,
- les oxydes d'amines éthoxylées, et
- les mélanges de deux ou plusieurs d'entre elles.

L'utilisation d'au moins un oxyde d'amine éthoxylée, tel que, à titre non limitatif le Cecajel® OX100 de la société CECA, ou l'Aromox® T12 de la société Akzo seul ou association avec au moins un oxyde de diméthylalkylamine permet d'apporter de la stabilité au gel moussant.

Les agents moussants, et en particulier ceux décrits ci-dessus, forment généralement des gels lorsqu'ils sont mélangés à l'eau, c'est-à-dire qu'ils augmentent la viscosité de la formulation, sans qu'il soit nécessaire d'ajouter un agent gélifiant. Toutefois l'ajout d'un tel agent gélifiant n'est pas exclu de la présente invention.

Parmi les agents solubilisants ou hydrotropes utilisables dans les formulations selon l'invention, on peut citer, à titre d'exemple et de manière non limitative les xylène- ou cumène-sulfonates de sodium. De tels agents ne sont toutefois pas indispensables dans les formulations acides selon l'invention.

Les formulations sous forme de gels moussants peuvent être appliquées selon toute méthode connue de l'homme du métier, et en particulier sous pression, ou encore à l'aide d'un pistolet pulvérisateur.

Les formulations sous forme de gel ou de gel moussant, peuvent également comprendre un ou plusieurs additifs, solvants, et autres agents rhéologiques ou de texture, choisis parmi solvants et co-solvants (de préférence hydrosolubles, par exemple alcools, tels que éthanol, *iso*-propanol, et autres), acides organiques ou minéraux (par exemple chlorhydrique, sulfurique, phosphorique, nitrique, amidosulfonique, sulfamique, citrique, formique), sels d'acides organiques ou minéraux, notamment sels alcalin ou alcalino-terreux (par exemple chlorures, sulfates, phosphates, nitrates, en particulier chlorure de sodium), agents épaississants, tensio-actifs, moussants, anti-moussants, retardateurs de flamme, conservateurs, désinfectants (par exemple choisis parmi, et de manière non limitative, l'acide paracétique, l'acide bromoacétique, et autres ...), parfums, colorants, et autres connus de l'homme du métier.

Une formulation sous forme de gel ou encore sous forme de gel moussant particulièrement préférée est une formulation comprenant de 0,5 % à 50 %, de préférence de 10 % à 35 %, de préférence environ 20 % en poids d'acide méthane-sulfonique.

Le nettoyage des divers récipients, fûts, chaînes transporteuses, et autres conteneurs ou ustensiles en contact plus ou moins prolongé avec la viande ou les primeurs, comme indiqué précédemment, est réalisé par contact (immersion, aspersion, pulvérisation) d'une quantité efficace d'au moins un acide alcane-sulfonique, de préférence l'acide méthane-sulfonique, sous forme de formulations de gel aqueux ou de gel moussant, telles qu'elles viennent d'être décrites.

Cette opération de nettoyage peut être réitérée une ou plusieurs fois selon la quantité de salissures à éliminer, et leurs degrés incrustations. Toutefois, l'utilisation d'au moins un acide alcane-sulfonique, de préférence l'acide méthane-sulfonique, ne nécessite qu'une seule étape de nettoyage, notamment pour l'élimination du tartre, en particulier des oxalates.

Ceci s'est révélé particulièrement vrai lorsque ledit au moins un acide alcane-sulfonique est utilisé sous forme de gel aqueux, mieux encore sous forme de gel moussant aqueux. De très bons résultats ont cependant été observés avec des formulations liquides aqueuses contenant au moins un acide alcane-sulfonique.

La ou les étapes de nettoyage décrites ci-dessus peuvent le cas échéant comprendre, être complétées par, ou encore suivies de, une ou plusieurs étapes de désinfection, selon des techniques classiques connues de l'homme du métier, en utilisant des composés désinfectants, des biocides ou tout autre composé adapté pour un tel usage.

La ou les étapes de nettoyage et éventuellement de désinfection, peu(ven)t être éventuellement, mais de préférence, suivie(s) d'une ou plusieurs opérations de rinçage, de préférence à l'eau claire.

Dans le procédé qui vient d'être décrit, on entend par quantité efficace une quantité permettant l'élimination de toutes les salissures, qui, si elles ne sont pas correctement éliminées, pourraient favoriser le développement de bactéries.

Cette quantité peut varier dans de grandes proportions, selon le volume et le nombre d'ustensiles à nettoyer, de la nature et de la quantité de salissures que l'on souhaite éliminer, de la température et de la pression de la formulation utilisée, de la durée souhaitée du nettoyage et autres.

Un test visuel, des divers ustensiles nettoyés, selon des techniques classiques connues de l'homme du métier, permettent de déterminer la quantité efficace de formulation à utiliser, la température et la durée de nettoyage nécessaire à l'élimination partielle ou totale des salissures.

Ainsi, la quantité d'acide sera avantageusement établie pour permettre une élimination totale des salissures, tout en observant une quantité minimale d'acide, essentiellement pour des raisons économiques.

Les acides alcane-sulfoniques, notamment l'acide alcane-sulfonique, présentent un pouvoir détartrant plus important que l'acide phosphorique, ce qui permet d'utiliser des quantités d'acides moindres et plus respectueuses de l'environnement : les effluents (résidus, sels et autres) résultants d'un nettoyage à l'aide d'au moins un acide alcane-sulfonique sont biodégradables, contrairement à l'acide phosphorique couramment utilisé aujourd'hui qui génère des phosphates, responsables entre autres des phénomènes d'eutrophisation des rivières, cours d'eau, et réserves d'eau, telles que lacs, marais, nappes phréatiques, etc.

Le nettoyage acide avec au moins un acide alcane-sulfonique comme indiqué précédemment peut être réalisé à toutes températures, généralement comprises entre 0°C et 150°C, plus généralement comprises entre 5°C et 100°C, typiquement entre 10°C et 80°C.

Ce nettoyage avec au moins un acide alcane-sulfonique est généralement suivi d'un ou plusieurs rinçage, par exemple à l'eau claire, de manière connue de l'homme du métier. En fonction de la présence ou pas dans la formulation d'un agent désinfectant, une étape supplémentaire de désinfection bactériologique peut avoir lieu, selon des techniques classiques connues de l'homme du métier.

Grâce à l'utilisation de la présente invention, le nettoyage des divers ustensiles, récipients, fûts et autres conteneurs utilisés dans l'industrie des primeurs et de la viande, permet d'éliminer en particulier les salissures de type tartre, plus particulièrement les oxalates.

La présente invention est illustrée au moyens des exemples qui suivent, sans présenter aucun caractère limitatif, et qui ne peuvent être par conséquent compris comme susceptibles de restreindre la portée de l'invention telle que revendiquée.

### Exemple 1 : Préparation d'un gel d'acide méthane-sulfonique

Un gel à 10 % en poids d'acide méthane-sulfonique est préparé en ajoutant successivement, sous agitation, l'eau, l'acide méthane-sulfonique, le tensio-actif et l'agent gélifiant, dans les proportions suivantes :

| | |
|---|---|
| • Eau : | 160,4 g |
| • Acide méthane-sulfonique (à 70 % dans l'eau, Arkema) | 28,6 g |
| • Agent gélifiant (Cecajel® 210, CECA) | 8,0 g |
| • Tensio-actif (Remcopal® LM4F, Arkema) | 3,0 g |

Le gel obtenu présente un aspect limpide, non filant. La viscosité est mesurée sur un appareil Brookfield DV ll+. Toutes les mesures sont réalisées à température ambiante. On mesure ainsi une viscosité de 240 mPa*s (240 cP) à 10 tours par minute et de 230 mPa*s (230 cP) à 30 tours par minute.

Le gel obtenu est stable, sans observation de séparation de séparation de phase après 2 mois à 40°C.

### Exemple 2 : Préparation d'un gel d'acide phosphorique (Exemple comparatif)

Un gel à 10% en poids d'acide phosphorique est préparé en ajoutant successivement, sous agitation, l'eau, l'acide phosphorique, le tensio-actif, l'agent gélifiant et le parfum, dans les proportions suivantes :

| | |
|---|---|
| • Eau : | 174,4 g |

| | |
|---|---|
| • Acide phosphorique (à 85 %) | 21,6 g |
| • Agent gélifiant (Cecajel® 210, CECA) | 3 g |
| • Tensio-actif (NaXS : xylène-sulfonate de Na à 40 %, Hunstmann) | 1 g |

Le gel obtenu présente un aspect limpide, non filant. La viscosité est mesurée comme précédemment est de 450 mPa*s (450 cP) à 10 tours par minutes et de 440 mPa*s (440 cP) à 30 tours par minute.

Le gel obtenu est stable, sans observation de séparation de séparation de phase après 2 mois à 40°C.

### Exemple 3 : Pouvoir détartrant

Le pouvoir détartrant est déterminé en appliquant le protocole suivant :
- une plaque de marbre de dimensions 10 x 75 x 150 mm, présentant une face polie, est rincée dans l'éthanol et frottée avec une brosse ;
- la plaque est ensuite rincée à l'eau courante en frottant avec une brosse ;
- la plaque est séchée dans une étuve à 110°C pendant au moins 1 heure ;
- la plaque alors placée dans un dessiccateur afin qu'elle refroidisse sans reprendre d'humidité ;
- la plaque est pesée à 0,01 g près avec une balance ;
- la plaque est ensuite entièrement immergée dans le gel à tester et on la laisse tremper pendant 10 s ;
- la plaque est retirée du gel et suspendue en la laissant égoutter pendant 10 minutes ;
- la plaque est rincée à l'eau courante en frottant avec une brosse ;
- la plaque est séchée à 110°C pendant au moins 1 heure puis on la place au dessiccateur pour refroidir sans humidité ;
- la plaque est pesée à 0,01 g près sur la même balance ;
- la différence des masses (Δm) correspond au tartre détruit par le gel.

Les résultats de caractérisation des gels d'AMS et d'acide phosphorique sont compilés dans le tableau 1 suivant :

**-- Tableau 1 --**

| ***Formulation gel*** | ***Δm (g)*** |
|---|---|
| Exemple 1 (AMS) | 310 |
| Exemple 2 (acide phosphorique) | 250 |

Le pouvoir détartrant de l'acide méthane-sulfonique, formulé sous forme de gel à 10% en poids, est supérieur au pouvoir détartrant de l'acide phosphorique, formulé sous forme de gel à 10 % en poids.

L'acide méthane-sulfonique est donc plus efficace, notamment lorsqu'il est utilisé sous forme de gel, que l'acide phosphorique pour les opérations de détartrage.

À cet avantage s'ajoute celui de la biodégradabilité de l'acide méthane-sulfonique, ce qui en fait un produit de remplacement de choix de l'acide phosphorique pour les opérations de nettoyage, notamment de détartrage, plus particulièrement lorsque formulé sous forme de gel.

### Exemple 4 : Tests de viscosité et de stabilité de formulations gel

Les formulations gel 4a à 4g sont préparées selon l'exemple 1. Leurs compositions en poids, exprimées en grammes, sont présentées dans le tableau 2 suivant :

**-- Tableau 2 --**

| | ***Ex. 4a*** | ***Ex. 4b*** | ***Ex. 4c*** | ***Ex. 4d*** | ***Ex. 4e*** | ***Ex. 4f*** | ***Ex. 4g*** |
|---|---|---|---|---|---|---|---|
| Eau | 88,86 | 81,1 | 82,1 | 70,58 | 72,58 | 61,43 | 64,43 |
| SCALEV A ™* | 7,14 | 12,9 | 12,9 | 21,42 | 21,42 | 28,57 | 28,57 |
| CECAJEL 210** | 2,5 | 3 | 2,5 | 4 | 3 | 5 | 3,5 |
| NaCl | 2,5 | 3 | 2,5 | 4 | 3 | 5 | 3,5 |
| Teneur pondérale en matière active (AMS) | 5% | 9% | 9% | 15% | 15% | 20% | 20% |

| | | | | | | | |
|---|---|---|---|---|---|---|---|
| * SCALEVA™ : solution aqueuse d'acide méthanesulfonique à 70% en poids. ** Le CECAJEL 210, agent gélifiant, joue également le rôle de tensioactif. | | | | | | | |

Les viscosités des gels 4a à 4g sont mesurées, selon la méthode décrite dans l'exemple 1 (viscosité dynamique mesurée en centipoises (cP, équivalent à mPa*s), à 12 et 30 tours par minute (rpm) sur appareil Brookfield DV ll+, à température ambiante) immédiatement après la préparation de la formulation, puis 2 mois après stockage à température ambiante. Les résultats sont présentés dans le tableau 3 suivant :

**-- Tableau 3 --**

| ***Viscosité Brookfield*** | | ***Ex. 4a*** | ***Ex. 4b*** | ***Ex. 4c*** | ***Ex. 4d*** | ***Ex. 4e*** | ***Ex. 4f*** | ***Ex. 4g*** |
|---|---|---|---|---|---|---|---|---|
| Après préparation | 12 rpm | 515 | 820 | 270 | 780 | 320 | 715 | 320 |
| | 30 rpm | 495 | 800 | 270 | 775 | 320 | 710 | 320 |
| Après 2 mois | 12 rpm | 500 | 907,5 | 382,5 | 1007,5 | 482,5 | 1000 | 425 |
| | 30 rpm | 480 | 890 | 370 | 1000 | 480 | 1000 | 420 |

Les valeurs ci-dessus montrent d'une part qu'il est possible de préparer des formulations sous forme de gel d'acide alcanesulfonique à diverses concentrations en matière active, et d'autres part que ces formulations sous forme de gel sont stables dans le temps.

### Exemple 5 : Formulations d'acide méthanesulfonique sous forme de gel moussant

Les formulations gel moussant 5a et 5b sont préparées de manière similaire à celle employée pour la préparations des gels. Les compositions en poids, exprimées en grammes, sont présentées dans le tableau 4 suivant :

**-- Tableau 4 --**

| | ***Ex. 5a*** | | ***Ex. 5b*** |
|---|---|---|---|
| Eau | 81,1 | Eau | 82,8 |
| CECAJEL 210 | 2,5 | CECAJEL 210 | 2,5 |
| CECAJEL OX100 | 1,0 | EMPIGEN OB | 1,0 |
| NaCl | 2,5 | NaXS | 0,8 |
| SCALEVA™* | 12,9 | SCALEVA™* | 12,9 |

| | | | |
|---|---|---|---|
| * SCALEVA™ : solution aqueuse d'acide méthanesulfonique à 70% en poids. | | | |

Les viscosités des gels 5a et 5b sont mesurées, selon la méthode décrite dans l'exemple 1 (viscosité dynamique mesurée en centipoises (cP, équivalent à mPa*s) sur appareil Brookfield DV ll+, à température ambiante) immédiatement après la préparation de la formulation. Les résultats sont présentés dans le tableau 5 suivant :

**-- Tableau 5 --**

| ***Viscosité Brookfield*** | ***Ex. 5a*** | ***Viscosité Brookfield*** | ***Ex. 5b*** |
|---|---|---|---|
| 6 rpm | 3550 | 6 rpm | 1500 |
| 3 rpm | 3600 | 12 rpm | 1500 |

Les valeurs ci-dessus montrent d'une part qu'il est possible de préparer des formulations sous forme de gel moussant d'acide alcanesulfonique à diverses concentrations en matière active. Il a en outre été observé que ces formulations sous forme de gel moussant sont stables dans le temps.

### Exemple 6 : Essais de nettoyage sur bacs de viande

Un morceau de viande de bœuf (environ 1 kg) est laissé pendant trois jours dans un bac rectangulaire (aluminium) dans une enceinte placée à +3°C à pression atmosphérique (chambre froide). Après les trois jours, le morceau de viande est retiré du bac. Le bac contient diverses salissures organiques et minérales, dont de l'oxalate de calcium déterminé par spectrophotometrie infrarouge. L'essai est répété 3 fois.

Chaque bac est alors nettoyé par mise en contact des salissures avec 250 mL d'une formulation nettoyante. Chaque bac est ensuite rincé deux fois avec 1 litre d'eau à chaque rinçage.

La qualité de nettoyage est évaluée visuellement et notée selon les critères suivants :
0 : pas de nettoyage
+ : nombreux restes de salissures
++ : quelques restes de salissures
+++ : traces de salissures
++++ : aucune trace de salisssure

Les résultats sont présentés dans le tableau 6 suivant (la formulation liquide d'AMS correspond à un exemple comparatif):

**-- Tableau 6 --**

| ***Formulation*** | ***Qualité de nettoyage*** |
|---|---|
| Formulation de l'exemple 1 (gel d'AMS) | ++++ |
| Formulation de l'exemple 2 (comparatif) | +++ |
| Formulation liquide (solution liquide à 1 0% en poids d'AMS dans l'eau) | +++ |

### Exemple 7 : Essais de nettoyage sur bacs de légumes

Une quantité importante d'épinards (environ 3 kg), éléments riches en oxalate de calcium, est introduite dans cuve d'eau en aluminium où il est brassé en va-et-vient pendant plusieurs minutes à température ambiante. L'eau est ensuite éliminée et le bac contient diverses impuretés insolubles, dont de l'oxalate de calcium, déterminé par spectrophotométrie infrarouge. L'essai est répété deux fois.

Chaque bac est alors nettoyé par mise en contact des salissures avec 250 mL d'une formulation nettoyante. Chaque bac est ensuite rincé deux fois avec 1 litre d'eau à chaque rinçage.

La qualité de nettoyage est évaluée visuellement et notée selon les mêmes critères que ceux définis à l'exemple 6. Les résultats sont présentés dans le tableau suivant (la formulation liquide d'AMS correspond à un exemple comparatif):

**-- Tableau 7 --**

| ***Formulation*** | ***Qualité de nettoyage*** |
|---|---|
| Formulation de l'exemple 1 (gel d'AMS) | ++++ |
| Formulation de l'exemple 2 (comparatif) | +++ |
| Formulation liquide (solution liquide à 1 0% en poids d'AMS dans l'eau) | ++++ |

Les deux exemples précédents montrent que les formulations à base d'acide alcane sulfonique, qu'elles soient liquides ou sous forme de gel, présentent des propriétés nettoyantes tout à fait comparables, voire supérieures, à celles observées pour une formulation gel d'acide phosphorique. Ces formulations à base d'acide alcane sulfonique, notamment à base d'acide méthane sulfonique, présentent en outre l'avantage d'être biodégradables et plus respectueuses de l'environnement, par rapport aux formulations à base d'acide phosphorique.

## Revendications

1. Utilisation d'une formulation comprenant au moins un acide alcane-sulfonique pour le nettoyage des oxalates alcalins ou alcalino-terreux présents dans les divers récipients, fûts, et autres conteneurs utilisés dans les circuits de conditionnement, stockages, étalages et distributions dans le domaine de la viande et des primeurs, en particulier volailles, fruits et légumes; ladite formulation étant sous la forme de gel.

2. Utilisation selon la revendication 1, dans laquelle les primeurs sont les fruits et légumes, et autres productions maraîchères, parmi lesquelles les pommes, les poires, les abricots, les cerises, les pêches, les brugnons, les melons, les tomates, les haricots, les petits pois, les carottes, les pommes de terre, les salades, les épinards, les endives, les courges, les courgettes, les aubergines, les navets, le céleri, les poireaux, et autres, de préférence les salades.

3. Utilisation selon la revendication 1, dans laquelle le domaine de la viande comprend les produits carnés provenant des bovins, ovins, caprins, porcins, et des volailles, plus particulièrement dindes et poulets.

4. Utilisation selon l'une quelconque des revendications précédentes, dans laquelle l'acide alcane-sulfonique est choisi parmi l'acide méthane-sulfonique, l'acide éthane-sulfonique, l'acide n-propane-sulfonique, l'acide *iso*-propane-sulfonique, l'acide n-butane-sulfonique, l'acide *iso*-butane-sulfonique, l'acide *sec-*butane-sulfonique, l'acide *tert*-butane-sulfonique, et les mélanges de deux ou plusieurs d'entre eux en toutes proportions.

5. Utilisation selon l'une quelconque des revendications précédentes, dans laquelle l'acide alcane-sulfonique est l'acide méthane-sulfonique ou l'acide éthane-sulfonique, de préférence l'acide méthane-sulfonique.

6. Utilisation selon l'une quelconque des revendications précédentes, dans laquelle l'acide alcane-sulfonique est utilisé dans une formulation comprenant de 0,1% à 100 % en poids, plus généralement de 0,5 % à 90 % en poids, en particulier de 0,5 % à 50 % en poids, et plus particulièrement de 0,5 % à 35 % en poids d'acide alcane-sulfonique.

## Patentansprüche

1. Verwendung einer Formulierung, umfassend mindestens eine Alkansulfonsäure, zur Reinigung von Alkalimetall- oder Erdalkalimetalloxalaten, die in den verschiedenen Gefäßen, Fässern und anderen Behältern vorhanden sind, die in Kreisläufen zur Verpackung, Lagerhaltung, Präsentation und Verteilung im Bereich Fleisch und Früherzeugnisse, insbesondere Geflügel, Früchte und Gemüse, verwendet werden, wobei die Formulierung in Gelform vorliegt.

2. Verwendung nach Anspruch 1, wobei die Früherzeugnisse Früchte und Gemüse und andere Gartenbauprodukte, darunter Äpfel, Birnen, Aprikosen, Kirschen, Pfirsiche, Nektarinen, Melonen, Tomaten, Bohnen, Erbsen, Karotten, Kartoffeln, Salate, Spinat, Endivien, Kürbisse, Zucchini, Auberginen, Rüben, Sellerie, Lauch und andere, vorzugsweise Salate, sind.

3. Verwendung nach Anspruch 1, wobei der Bereich Fleisch Fleischerzeugnisse umfasst, die von Rindern, Schafen, Ziegen, Schweinen und Geflügel, insbesondere Puten und Hühnern, stammen.

4. Verwendung nach einem der vorhergehenden Ansprüche, wobei die Alkansulfonsäure aus Methansulfonsäure, Ethansulfonsäure, n-Propansulfonsäure, isoPropansulfonsäure, n-Butansulfonsäure, iso-Butansulfonsäure, sek-Butansulfonsäure, tert-Butansulfonsäure und den Gemischen von zwei oder mehr von ihnen in beliebigen Anteilen ausgewählt ist.

5. Verwendung nach einem der vorhergehenden Ansprüche, wobei es sich bei der Alkansulfonsäure um Methansulfonsäure oder Ethansulfonsäure, vorzugsweise Methansulfonsäure, handelt.

6. Verwendung nach einem der vorhergehenden Ansprüche, wobei die Alkansulfonsäure in einer Formulierung verwendet wird, die 0,1 bis 100 Gew.-%, allgemeiner 0,5 bis 90 Gew.-%, insbesondere 0,5 bis 50 Gew.-% und ganz besonders 0,5 bis 35 Gew.-% Alkansulfonsäure umfasst.

## Claims

1. Use of a formulation comprising at least one alkanesulfonic acid for the cleaning of the alkali metal or alkaline earth metal oxalates present in the various receptacles, casks and other containers used in networks for packaging, storing, displaying and distributing in the field of meat and early horticultural produce, in particular poultry, fruit and vegetables, said formulation being in the gel form.

2. Use according to Claim 1, in which the early horticultural produce is fruit and vegetables, and other truck farming produce, including apples, pears, apricots, cherries, peaches, nectarines, melons, tomatoes, beans, peas, carrots, potatoes, salad vegetables, spinach, endives, squashes, zucchinis, aubergines, turnips, celery, leeks and others, preferably salad vegetables.

3. Use according to Claim 1, in which the field of meat comprises meat products originating from bovines, ovines, caprines, porcines and poultry, more particularly turkeys and chickens.

4. Use according to any one of the preceding claims, in which the alkanesulfonic acid is chosen from methanesulfonic acid, ethanesulfonic acid, n-propanesulfonic acid, isopropanesulfonic acid, n-butanesulfonic acid, isobutanesulfonic acid, *sec-*butanesulfonic acid, tert-butanesulfonic acid and the mixtures of two or more of them in all proportions.

5. Use according to any one of the preceding claims, in which the alkanesulfonic acid is methanesulfonic acid or ethanesulfonic acid, preferably methanesulfonic acid.

6. Use according to any one of the preceding claims, in which the alkanesulfonic acid is used in a formulation comprising from 0.1 to 100% by weight, more generally from 0.5 to 90% by weight, in particular from 0.5 to 50% by weight and more particularly from 0.5 to 35% by weight of alkanesulfonic acid.
